# EUROPÄISCHE PATENTSCHRIFT

(11) **EP 0 184 978 B1**
(45) Veröffentlichungstag und Bekanntmachung des Hinweises auf die Patenterteilung: **27.12.1991**
(21) Anmeldenummer: 85730120.4
(22) Anmeldetag: 11.09.1985
(51) Int. Cl.: C21D 9/14, C21D 9/50, C22C 38/22, E21B 17/00

(54) **Verfahren zum Herstellen von Rohren für die Erdöl- und Erdgasindustrie und von Bohrfestängeeinheiten**
Process for manufacturing pipes for the petroleum and natural gas industries and for drilling rods
Procédé pour la fabrication de tubes pour l'industrie pétrolière et du gaz naturel et pour tiges de forage

(30) Priorität: 10.12.1984 DE 3445371
(43) Veröffentlichungstag der Anmeldung: 18.06.1986
(73) Patentinhaber: MANNESMANN Aktiengesellschaft, 40027 Düsseldorf (DE)
(72) Erfinder: Roether, Kurt, Dipl.-Phys., D-4000 Düsseldorf (DE)
(74) Vertreter: Meissner, Peter E., Dipl.-Ing.

(56) Entgegenhaltungen:
- EP-A- 0 064 730
- DE-A- 2 935 690
- DE-C- 3 344 541
- FR-A- 2 445 888
- US-A- 2 895 861
- US-A- 4 273 159

## Beschreibung

Die Erfindung betrifft ein Verfahren zum Herstellen von einerseits Rohren gemäß dem Gattungsbegriff des Anspruchs 1 und andererseits miteinander verschraubbare Einheiten eines Bohrgestänges gemäß dem Gattungsbegriff des Anspruchs 2.

Rohre für die Erdöl- und Erdgasindustrie und miteinander verschraubbare Einheiten eines Bohrgestänges werden bei Erdbohrungen in große Teufen oder zur Fortleitung des Erdöls auch im oberirdischen Bereich benutzt. Die Rohre sind hauptsächlich durch Innendruck und Längskräfte, die Einheiten durch die Masse des Bohrkopfes, ihre eigene Masse und das Bohrmoment und Biegung mechanisch hochbeansprucht. Es kommen deswegen üblicherweise ausschließlich vergütete Rohre und Einheiten zum Einsatz, die nach dem Vergüten durch sogenannte Verbinder versehen sind. Dies sind Flanschverbinder oder besonders starkwandig kurze Rohrstücke mit Gewinde, durch die die Einheiten zu Bohrgestängen miteinander verbunden sind.

Die Verbinder wurden früher beispielsweise bei den Einheiten auf die Rohrenden aufgeschraubt und dann verschweißt. Inzwischen ist es aber schon üblich, die Rohrverbinder durch Schweißen, z. B. Reibschweißen, mit dem Rohr zu verbinden und die Schweißstelle zu entgraten und durch Entspannungsglühen zu behandeln.

Derartige Rohre und Einheiten genügen den an sie gestellten physikalischen Eigenschaften (Streckgrenze, Dehnung). Sie sind bei Anwesenheit von feuchtem Sauergas nur bis zu einem kleinen Teil ihrer Streckgrenze belastber. Insbesondere weist der Übergangsbereich Schweiße zu Grundwerkstoff bei Rohren bisheriger Fertigung eine äußerst hohe Anfälligkeit für Spannungsrißkorrosion auf. Die Spannungsrißkorrosionsbeständigkeit wird in schwefelwasserstoffgesättigter Prüflösung nach dem NACE-Standard TM-01-77 geprüft.

Aus der EP-A-00 64 730 ist ein Verfahren zur Herstellung von Rohren für die Ölindustrie bekannt, und zwar insbesondere für tiefe Bohrungen, bei denen diese Rohre weiten Temperaturbereichen, hohen Drücken und Korrosion ausgesetzt sind, wobei der Stahl u.a. 0,35 bis 0,9 % Mn, 0,8 bis 1,5 % Cr, 0,15 bis 0,75 % Mo sowie Nickel und Kupfer enthält. Für den Schwefelgehalt wird ein Maximalwert von 0,04 % angegeben.

Die Aufgabe der Erfindung besteht darin, die korrosionsmechanische Belastbarkeit des Rohres und der Einheit zu erhöhen und der physikalischen Belastbarkeit anzupassen.

Die Lösung der Aufgabe besteht bei gattungsgemäßen Rohren und Einheiten für Bohrgestänge in den Maßnahmen nach den kennzeichnenden Merkmalen der Patentansprüche. Die Ansprüche 1 und 2 stehen nebeneinander, indem sie die Herstellung verschiedener Rohrarten betreffen. Der Anspruch 1 betrifft Rohre, durch die schwefelwasserstoffhaltiges Erdöl oder Erdgas hauptsächlich an der Erdoberfläche fortgeleitet wird und auch Einheiten, für die besonders gemäß Anspruch 2 Schutz beansprucht wird und die der Herstellung von Erdbohrungen dienen und die sich dabei in einer sogenannten sauergasreichen Umgebung unter hoher mechanischer Beanspruchung befinden.

Für die Erfindung kommt es nicht darauf an, ob die zur Verarbeitung kommenden Rohre aus der Walzhitze an Luft abgekühlt oder normalisierend geglüht sind. Ein Vergüten der Ausgangsrohre ist ebensowenig erforderlich. Um einen dickwandigeren Übergang vom Ausgangsrohr zu den Verbindern hin zu schaffen, kann die Wanddicke an den Rohrenden durch achsiales Stauchen im Gesenk verdickt werden. Die Wandverdickung schafft auch eine breitere Schweißfläche.

Die Verbinder sind im allgemeinen Fall Flansche oder kurze sehr dickwandige Rohrstücke. Letztere sind einseitig auf die Wanddicke der verdickten Rohrenden abgedreht und auf dem Gewindebereich vorgearbeitet. Auch diese Verbinder brauchen nicht vor dem Schweißen wärmebehandelt zu werden.

Es gibt Verbinder mit vorgedrehtem Außengewinde und mit Innengewinde, die paarweise an den Enden des Rohres preßgeschweißt verbunden werden. Der überstehende Grat wird entfernt.

Rohr und Verbinder sind aus einer Stahlzusammensetzung hergestellt, die nicht beständig gegen abtragende Korrosion ist. Im Falle der Einheiten wird der Bohrflüssigkeit üblicherweise Inhibitoren zugesetzt, so daß die abtragende Korrosion unbeachtlich ist. Die Stahlzusammensetzung ist aber so eingestellt, daß die Wanddicke bei Wasser oder bei Ölabschreckung auch bis zu den größten vorkommenden Dicken am Rohr und an den Verbindern weitgehend durchgehärtet ist, d. h. auf die volle Wanddicke ziemlich gleichmässige Härte annimmt und damit gleiche Festigkeitseigenschaften hat.

Das soweit hergestellte Rohr für die Erdölindustrie und die Einheiten eines Bohrgestänges werden als ganzes gehärtet. Soweit der Abmessungsbereich es zulässt, wird das Tauchverfahren angewendet. Diese Teile werden daraufhin angelassen und die Wärmebehandlung endet mit der Abkühlung an Luft. Die anzuwendende Temperaturführung ergibt sich aus den kennzeichnenden Merkmalen des Anspruches 3. Damit haben die Teile eine auf der ganzen Länge, im besonderen im Schweißbereich und den von der Schweißwärme beeinflußten Bereich des Grundwerkstoffes im Vergleich zum glatten Rohr ein gleichmässiges ebensolches Gefüge und damit gleiche mechanische Eigenschaften sowie vergleichbare Korrosionsbeständigkeit.

Es folgt die meachanische Bearbeitung des Gewindes, der Dicht- und/oder Anschlagschultern.

Ein Ausführungsbeispiel der Erfindung betrifft eine Einheit eines Bohrgestänges und geht von folgender Stahlzusammensetzung aus (Massenprozent):

Die Ausgangsrohre werden aus Stranggußknüppeln durch Schrägwalzen, Abstrecken über einer zylindrischen Stange im Kontiwalzwerk und durch Streckreduzieren auf die Fertigabmessung 114,3 Durchmesser x 9,19 mm Wanddicke gewalzt und an ruhender Luft abgekühlt. In einer erneuten Erwärmung Jedoch nur an den Enden auf etwa 300 mm Länge wird die Wanddicke auf ca. 22 mm bei einem Außendurchmesser von etwa 131 mm angestaucht. Es erfolgt erneut Abkühlung an ruhender Luft.

Ebenso erzeugte dickwandige rohre mit einer Abmessung von 162 mm Außendurchmesser, 36 mm Wanddicke werden in Abschnitten von ca. 370 mm Länge unterteilt und paarweise zu Verbindern mit Außen- und Innengewinde roh vorgedreht. Zur Schweißstelle mit dem Rohr wird ein Übergang abgedreht.

Verbinder und Ausgangsrohr werden durch Reibschweißen verbunden und entgratet, wie dies in der DE-PS 31 33 181 beschrieben ist. Damit liegt die Bohrgestängeeinheit in voller Länge vor. So wird es einer Abschreckhärtung und einem Anlassen einer Anlage zugeführt, wie sie in der DE-PS 15 83 993 beschrieben ist. Das Abschrecken erfolgt von einer Temperatur von 890° C in Öl für etwa 120 Sekunden. Die Bohrgestängeeinheit wird danach auf einem Rost an ruhender Luft ausgelegt. Die Anlaßtemperatur beträgt 690° C. Nach der Abkühlung an Luft kann ein Richten auf Geradheit vorgesehen sein. Die Bohrgestängeeinheit hat jetzt folgende physikalische Eigenschaften

Eine Probe aus der Bohrgestängeeinheit erträgt im Test nach NACE-TM-01-77 80% der Mindeststreckgrenze von 655 N/mm2 im Dauerversuch über die vorgeschriebenen 720 Stunden hinaus.

Es folgt die mechanische Bearbeitung, die sich vom üblichen nicht unterscheidet.

Die einzige Figur hierzu zeigt das fertige Produkt des Ausführungsbeispiels, bestehend aus dem Ausgangsrohr 1, den Gewindeverbindern 2 und 3 und die am fertigen Rohr nicht erkennbaren Stellen der Schweißnähte 4 und 5.

## Patentansprüche

1. Verfahren zum Herstellen von Rohren für die Erdöl- und Erdgasindustrie aus dünnwandigen Ausgangsrohren mit Verbindern an beiden Rohrenden, wobei die Verbinder mit dem Rohrende durch Schweißen verbunden werden und die Schweißnaht entgratet, wärmebehandelt und spangebend fertig bearbeitet wird,
**dadurch gekennzeichnet,**
daß Ausgangsrohr und Verbinder aus einem Stahl mit 0,20 bis 0,60 % C und 0,5 bis 1,8 % Mn, 0,5 bis 3,5 % (Cr + Mo), nicht mehr als 0,02 % P und nicht mehr als 0,005 % S Rest Eisen und übliche Verunreinigungen bestehen und nach dem Schweißen und Entgraten einer Vergütungsbehandlung mit folgender Temperaturführung :
Erwärmen auf eine Temperatur zwischen 50 bis 200 ° über Ac3, einem Abschrecken von dieser Temperatur auf eine Temperatur mindestens 200 ° unter Arl und einem Anlassen auf eine Temperatur unter Acl, unterzogen werden, so daß der Stahl folgende Eigenschaften besitzt: Zeitfestigkeit für ≧ 720 Stunden nach NACE-TM-01-77 in einer schwefelwasserstoffgesättigten Prüflösung von ≧ 80 % der Mindeststreckgrenze.

2. Verfahren zum Herstellen von miteinander verschraubbaren Einheiten eines Bohrgestänges für eine Erdbohrung, die aus Ausgangsrohren und Verbindern besteht, wobei das Ausgangsrohr an seinem ggf. durch Warmstauchen verdickten Ende mit den Verbindern durch Schweißen verbunden, die Schweißnaht entgratet, wärmebehandelt und die Einheit spangebend fertig bearbeitet wird,
**dadurch gekennzeichnet,**
daß Ausgangsrohr und Verbinder aus einem Stahl mit 0,20 bis 0,60 % C, 0,5 bis 1,8 % Mn, 0,5 bis 3,5 % (Cr + Mo), nicht mehr als 0,02 % P und nicht mehr als 0,005 % S Rest Eisen und übliche Verunreinigungen bestehen und nach dem Schweißen und Entgraten einer Vergütungsbehandlung mit folgender Temperaturführung:
Erwärmen auf eine Temperatur zwischen 50 und 200 ° über Ac3, einem Abschrecken von dieser Temperatur auf eine Temperatur mindestens 200 ° unter Ar1 und einem Anlassen auf eine Temperatur unter Ac1, unterzogen werden, so daß der Stahl folgende Eigenschaften besitzt: Zeitfestigkeit für ≧ 720 Stunden nach NACE-TM-01-77 in einer Schwefelwasserstoffgesättigten Prüflösung von ≧ 80 % der Mindeststreckgrenze.

3. Verfahren nach Anspruch 2,
**dadurch gekennzeichnet,**
daß Ausgangsrohr und Verbinder aus einem Stahl mit 0,40 bis 0,55 % C, 0,8 bis 1,8 % Mn, 0,5 bis 3,5 % (Cr - Mo), nicht mehr als 0,02 % P und nicht mehr als 0,005 % S, Rest Eisen und übliche Verunreinigungen bestehen und nach dem Schweißen und Entgraten einer Vergütungsbehandlung unterzogen werden, so daß der Stahl folgende Eigenschaften besitzt: Zeitfestigkeit für ≧ 720 Stunden nach NACE-TM-01-77 in einer schwefelwasserstoffgesättigten Prüflösung von ≧ 80 % der Mindeststreckgrenze.

## Claims

1. Method for producing pipes for the petroleum and natural gas industry from thin-walled initial pipes with connectors at both pipe ends, the connectors being connected to the pipe end by welding and the weld seam being burred, heat-treated and being finished by machining,
characterised in that
the initial pipe and the connector consist of a steel containing 0.20 to 0.60% C and 0.5 to 1.8% Mn, 0.5 to 3.5% (Cr + Mo), not more than 0.02% P and not more than 0.005% S, remainder iron and usual impurities, and after welding and burring are subjected to a quenching and tempering treatment with the following temperature control:
heating to a temperature of between 50 and 200° above Ac3, chilling from this temperature to a temperature at least 200° below Ar1 and annealing to a temperature below Ac1, so that the steel has the following properties: endurance strength for ≧ 720 hours according to NACE-TM-01-77 in a test solution saturated with hydrogen sulphide of ≧ 80% of the minimum yield strength.

2. Method for producing units for drilling rods for a bore in the earth, which units can be screwed together and consist of initial pipes and connectors, the initial pipe at its end which may optionally have been thickened by hot-upsetting being connected to the connectors by welding, the weld seam being burred, heat-treated and the unit being finished by machining,
characterised in that
the initial pipe and the connector consist of a steel containing 0.20 to 0.60% C, 0.5 to 1.8% Mn, 0.5 to 3.5% (Cr + Mo), not more than 0.02% P and not more than 0.005% S, remainder iron and usual impurities, and after welding and burring are subjected to a quenching and tempering treatment with the following temperature control:
heating to a temperature of between 50 and 200° above Ac3, chilling from this temperature to a temperature at least 200° below Ar1 and annealing to a temperature below Ac1, so that the steel has the following properties: endurance strength for ≧ 720 hours according to NACE-TM-01-77 in a test solution saturated with hydrogen sulphide of 80% of the minimum yield strength.

3. Process according to Claim 2,
characterised in that
the initial pipe and the connector consist of a steel containing 0.40 to 0.55% C, 0.8 to 1.8% Mn, 0.5 to 3.5% (Cr - Mo), not more than 0.02% P and not more than 0.005% S, remainder iron and usual impurities, and after welding and burring are subjected to a quenching and tempering treatment so that the steel has the following properties: endurance strength for ≧ 720 hours according to NACE-TM-01-77 in a test solution saturated with hydrogen sulphide of ≧ 80% of the minimum yield strength.

## Revendications

1. Procédé pour fabriquer des tubes pour l'industrie du pétrole et du gaz naturel à partir de tubes initiaux à paroi mince comportant des raccords aux deux extrémités, les raccords étant reliés aux extrémités des tubes par soudage, et le cordon de soudure étant ébarbé, traité à chaud et usiné,
caractérisé en ce que le tube initial et les raccords sont constitués d'un acier comportant 0,20 à 0,60 % de C et 0,5 à 1,8 % de Mn, 0,5 à 3,5 % de (Cr + Mo), pas plus de 0,02 % de P et pas plus de 0,005 % de S, le restant étant du fer et des impuretés usuelles, et, après soudage et ébarbage, ils sont soumis à un traitement thermique ayant le profil de température suivant : réchauffement à une température entre 50 et 200° audessus de Ac3, trempe de cette température à une température d'au moins 200° au-dessous de Ar1 et revenu à une température au-dessous de Ac1, de sorte que l'acier possède les propriétés suivantes :
- résistance à la fatigue pour ≧ 720 heures selon NACE-TM-01-77 dans une solution test saturée d'acide sulhydrique de ≧ 80 % de la limite élastique minimale.

2. Procédé pour fabriquer des pièces pouvant être vissées ensemble d'une tige de forage pour un sondage, qui est constituée de tubes initiaux et de raccords, le tube initial étant relié par soudage aux raccords à son extrémité le cas échéant épaissie par façonnement à chaud, le cordon de soudure étant ébarbé, traité à chaud, et la pièce étant usinée, caractérisé en ce que le tube initial et les raccords sont constitués d'un acier comportant 0,20 à 0,60 % de C, 0,5 à 1,8 % de Mn, 0,5 à 3,5 % de (Cr + Mo), pas plus de 0,02 % de P et pas plus de 0,005 % de S, le restant étant du fer et des impuretés usuelles, et, après soudage et ébarbage, ils sont soumis à un traitement thermique ayant le profil de température suivant : réchauffement à une température entre 50 et 200° audessus de Ac3, trempe de cette température à une température d'au moins 200° au-dessous de Ar1 et revenu à une température au-dessous de Ac1, de sorte que l'acier possède les propriétés suivantes :
- résistance à la fatigue pour ≧ 720 heures selon NACE-TM-01-77 dans une solution test saturée d'acide sulhydrique de ≧ 80 % de la limite élastique minimale.

3. Procédé selon la revendication 2,
caractérisé en ce que le tube initial et les raccords sont constitués d'un acier comportant 0,40 à 0,55 % de C, 0,8 à 1,8 % de Mn, 0,5 à 3,5 % de (Cr + Mo), pas plus de 0,02 % de P et pas plus de 0,005 % de S, le restant étant du fer et des impuretés usuelles, et, après soudage et ébarbage, ils sont soumis à un traitement thermique, de sorte que l'acier possède les propriétés suivantes :
- résistance à la fatigue pour ≧ 720 heures selon NACE-TM-01-77 dans une solution test saturée d'acide sulhydrique de ≧ 80 % de la limite élastique minimale.
